# EUROPÄISCHE PATENTSCHRIFT

(11) **EP 1 776 487 B1**
(45) Veröffentlichungstag und Bekanntmachung des Hinweises auf die Patenterteilung: **26.08.2009**
(21) Anmeldenummer: 05747731.7
(22) Anmeldetag: 04.05.2005
(51) Int. Cl.: C22C 37/04, C21D 5/00, F16J 9/26

(54) **HOCH- UND VERSCHLEISSFESTER, KORROSIONSBESTÄNDIGER GUSSEISENWERKSTOFF**
HIGH-STRENGTH, WEAR-RESISTANT, CORROSION-RESISTANT CAST IRON MATERIAL
MATERIAU DE FONTE TRES RESISTANT, RESISTANT A L'USURE ET A LA CORROSION

(30) Priorität: 18.08.2004 DE 102004040056
(43) Veröffentlichungstag der Anmeldung: 25.04.2007
(73) Patentinhaber: Federal-Mogul Burscheid GmbH, 51399 Burscheid (DE)
(72) Erfinder: HOPPE, Steffen, 51491 Overath (DE); LANGNER, Wilfried, 86316 Friedberg (DE); GERLE, Thomas, 86161 Augsburg (DE); PELSOECZY, Laszlo, 51399 Burscheid (DE)
(74) Vertreter: Becker Kurig Straus
(86) Internationale Anmeldenummer: PCT/EP2005/004884
(87) Internationale Veröffentlichungsnummer: WO 2006/018054

(56) Entgegenhaltungen:
- EP-A- 1 384 794
- EP-A- 1 460 138
- US-A- 4 838 956
- US-B1- 6 209 881

## Beschreibung

Die vorliegende Erfindung betrifft Kolbenringe, die als Grundkörper einen Gusseisenwerkstoff aufweisen. Die vorliegende Erfindung betrifft insbesondere Kolbenringe, die als Grundkörper einen Gusseisenwerkstoff aufweisen, der nadeligen Ferrit mit bestimmten Anteilen aus Austenit, Martensit und/oder Perlit umfasst.

Gusseisenwerkstoffe können in verschiedenen Mikrostrukturen vorliegen, die durch Verwendung spezieller Zusammensetzungs- und/oder Verfahrensparameter eingestellt werden können.

Ein Gusseisenwerkstoff, der ein bainitisches bis martensitisches Grundgefüge aufweist, das durch eine Wärmebehandlung erzeugt ist, wird beispielsweise in der DE 24 28 821 A beschrieben. In dem Grundgefüge sind lamellare bis knötchenförmige Graphitausscheidungen enthalten, um Notlaufeigenschaften zu gewährleisten.

Ein Verfahren zur Herstellung eines perlitischen und/oder ferritischen Gusseisens wird in der US 3,565,698 beschrieben. Hier wird das Ausgangsmaterial in der Schmelze mit Mischmetall versetzt und zu einem Rohling gegossen. Der Rohling wird nach dem Gießen bei einer Temperatur in einem Bereich von 900 °C und 1050 °C geglüht, um den Zementit in Lösung zu setzen, um einen schwarzen Temperguss zu erzeugen. Wie in der US 3,000,770 beschrieben wird, kann die Glühzeit durch das Zugeben von Schwefel in einer bedeutenden Menge zu dem Ausgangsmaterial reduziert werden.

Die US 5,972,128 offenbart einen Kolbenring aus einem Gusseisenwerkstoff, der neben Karbiden und Graphit Martensit und/oder Bainit enthält. Dieser Gusseisenwerkstoff enthält u.a. 0,5 bis 1,2 % Molybdän.

Gusseisenwerkstoffe bzw. Gusseisenlegierungen werden gewöhnlich zur Herstellung hoch beanspruchter Teile von Verbrennungskraftmotoren, wie beispielsweise Kolbenringe, verwendet. Kolbenringe unterliegen in hochbeanspruchten Motoren einer zunehmenden Belastung, wie beispielsweise Kompressionsdruck, Verbrennungstemperatur, Schmierfilmreduzierung, die deren Funktionseigenschaften wie Verschleiß, Brandspurbeständigkeit, Microwelding, Korrosionsbeständigkeit maßgeblich beeinflussen.

Kolbenringe dichten den zwischen Kolbenkopf und Zylinderwand vorhandenen Spalt gegenüber dem Brennraum ab. Bei der Auf- und Abbewegung des Kolbens gleitet der Kolbenring einerseits mit seiner äußeren Umfangsfläche in ständiger federnder Anlage gegen die Zylinderwand, andererseits gleitet der Kolbenring, bedingt durch die Kippbewegungen des Kolbens, oszillierend in seiner Kolbenringnut, wobei seine Flanken wechselnd an der oberen oder unteren Nutenflanke der Kolbenringnut anliegen. Bei den jeweils gegeneinander laufenden Gleitpartnern tritt in Abhängigkeit des Materials ein mehr oder weniger starker Verschleiß auf, der bei einem Trockenlauf zu sogenannten Fressern, Riefenbildung und schließlich zu einer Zerstörung des Motors führen kann. Um das Gleitverhalten von Kolbenringen gegenüber der Zylinderwand zu verbessern, wurden diese an deren Umfangsfläche mit Beschichtungen aus unterschiedlichen Materialien versehen.

Kompressionsringe in hoch beanspruchten Motoren, wie beispielsweise Dieselmotoren oder 2-Takt Dieselmotoren, werden beispielsweise bevorzugt als Gusskolbenringe mit einer Laufflächenbeschichtung, beispielsweise Chrom-Keramik-Beschichtung, thermische Spritzschicht, PVD-Schicht oder Einlaufschicht, ausgelegt.

Weiterhin ist in der EP 1 384 794 A1 ein Gusseisenwerkstoff für Kolbenringe beschrieben, der eine spezifische chemische Zusammensetzung aufweist und einer Wärmebehandlung unterworfen wird, die eine Austenisierungsbehandlung, gefolgt von einem isothermalen Härtungsverfahren, umfasst. Durch den Einsatz von Kugelgraphit-bildenden Zusätzen wird ein sphärolitischer Werkstoff erhalten. Bei Kolbenringen muss der Gusseisenwerkstoff eine Matrix aus Perlit mit geringen Anteilen von Ferrit aufweisen, um eine optimale Wärmebehandlung zu erfahren. Durch eine derartige Wärmebehandlung können zwar die mechanischen Eigenschaften von Gusseisenwerkstoffen verbessert werden, aber die Kosten der Wärmebehandlung verteuern das Produkt.

Aufgabe der vorliegenden Erfindung ist es, einen Kolbenring bereitzustellen, der ein vermindertes Bruchrisiko aufweist und bei gestiegener mechanisch-dynamischer Belastung das weitere Funktionsverhalten über lange Lebensdauern garantiert.

Erfindungsgemäß wird die Aufgabe durch Kolbenring gemäß Anspruch 1 gelöst.

In den Unteransprüchen sind vorteilhafte Ausführungsformen der Erfindung enthalten.

Erfindungsgemäß wird ein Kolbenring bereitgestellt, welcher einen Gusseisenwerkstoff umfasst, der eine Matrix aufweist, die nadeligen Ferrit und/oder Martensit mit Anteilen aus Austenit und/oder Perlit umfasst. Insbesondere weist die Matrix Phasenanteile auf, die im Matrixgefüge derart eingestellt sind, dass ein Phasengemisch > 65 % nadeligen Ferrit, < 5 % Austenit, < 10 % Martensit, < 10 % Perlit und < 7 % Karbide umfasst. Bei dem Ferrit kann es sich dabei um zementitfreien nadeligen Ferrit oder zementithaltigen nadeligen Ferrit und deren Mischungen handeln.

Der Gusseisenwerkstoff für den erfindungsgemäßen Kolbenring weist die folgende chemische Zusammensetzung in Gew.-% auf: Kohlenstoff 3,0 bis 4,2; Silizium 1,0 bis 3,5; Mangan max. 1,0; Phosphor max. 0,4; Schwefel max. 0,1; Chrom max. 5,0; Kupfer max. 3,0; Magnesium max. 0,08; Zinn max. 0,3; Molybdän max. 0,08; Vanadium max. 1,0, Nickel 1,0 bis 6,0; Rest Eisen und herstellungsbedingte Verunreinigungen. Dieser Gusseisenwerkstoff zeichnet sich insbesondere durch eine hohe Korrosionsbeständigkeit, Verschleißbeständigkeit und Biegebruchfestigkeit aus. Gleichzeitig verfügt der erfindungsgemäße Gusseisenwerkstoff über eine hervorragende Zähigkeit, was sich insbesondere positiv auf die Bruchneigung auswirkt.

In einer bevorzugten Ausführungsform weist der Gusseisenwerkstoff die folgende Zusammensetzung in Gew.-% auf: Kohlenstoff 3,0 bis 4,0; Silizium 1,0 bis 3,0; Mangan max. 1,0; Phosphor max. 0,3; Schwefel max. 0,05; Chrom max. 0,5; Kupfer 0,5 bis 3,0; Magnesium max. 0,08; Zinn max. 0,25; Vanadium max. 0,1, Molybdän max. 0,08; Nickel 1,0 bis 4,0; Rest Eisen und herstellungsbedingte Verunreinigungen.

Die Eigenschaften des Gusseisenwerkstoffs für den erfindungsgemäßen Kolbenring können weiterhin spezifisch gesteuert werden, in dem die Art der im Werkstoff vorliegenden Graphitausbildung sphärolitisch und/ oder vermicullar oder lamellar variiert wird.

Vermiculargraphit ist "wurmförmiger" Graphit, welcher in seiner Morphologie zwischen Lamellengraphit und Kugelgraphit liegt und wird im allgemeinen mit GJV abgekürzt. Aufgrund der vermicularen Graphitausbildung weichen die Eigenschaften im wesentlichen vom Ferrit-/Perlit-Verhältnis im Grundgefüge sowie vom Anteil des begleitenden Kugelgraphits ab. Üblich sind hier 80-90% Vermiculargraphit, der Rest besteht aus Kugelgraphit. GJV eignet sich daher für thermisch beanspruchte, insbesondere temperaturwechselbeanspruchte Bauteile wie Kolbenringe.

Gusseisen mit sphärolitischer bzw. "kugelförmiger" Graphitausbildung ist auch als GJS bekannt. Bei diesem Werkstoff ist der Hauptanteil des Kohlenstoffs im Gusszustand in Form von Kugelgraphit ausgeschieden.

Bei Gusseisenwerkstoffen mit lamellarer Graphitausbildung wird der Hauptanteil des Kohlenstoffes im Gusszustand in Form von Lamellen ausgeschieden. Ein derartiger Werkstoff ist auch als GJL bekannt.

Ein lamellargraphitischer Gusseisenwerkstoff weist einen sehr guten Wärmeleitkoeffizienten und eine sehr gute Dämpfung auf, während ein sphärolitischer Gusseisenwerkstoff den Vorteil einer deutlich geminderten Kerbwirkung und deutlich höheren Zugfestigkeit und Duktilität aufweist. Ein vermiculargraphitischer Gusseisenwerkstoff weist höhere Festigkeitseigenschaften als andere Graphitausbildungen auf. Natürlich ist es möglich, einen Gusseisenwerkstoff mit verschiedenen Graphitausbildungen alleine sowie als Gemisch bereitzustellen. Verfahren sind dem Fachmann bekannt. Eine Graphitüberführung zu einem Gusseisenwerkstoff mit vermicularer Graphitausbildung (GJV) oder sphärolitischer Graphitausbildung (GJS) kann beispielsweise durch eine Mg-Behandlung, wie aus dem Stand der Technik bekannt ist, erreicht werden. Beispiele für Modifikationsverfahren sind GF(Georg-Fischer)-Konverter, Sandwich, Durchfluss, Fülldraht-Injektionsbehandlung.

Der Gusseisenwerkstoff kann weiterhin ein Element enthalten, das ausgewählt ist aus der Gruppe, bestehend aus Titan, Niob, Tantal, Wolfram, Bor, Tellur oder Bismut oder deren Kombinationen, insbesondere in einer Menge von bis zu 0,1 Gew.-%. Derartige Elemente bilden leicht Karbide und verbessern die Verschleißbeständigkeit. Weiterhin kann der Gusseisenwerkstoff einen Zusatzstoff enthalten, der ausgewählt ist aus der Gruppe, bestehend aus Kobalt, Antimon, Calcium, Strontium, Aluminium, Lanthan, Cer, Seltenerdmetallen oder deren Kombinationen, bevorzugt in einer Menge von bis zu 0,1 Gew.-%. Seltenerdmetalle. Diese Elemente und Zusatzstoffe können herstellungsbedingte Verunreinigungen sein oder während des Verfahrens zur Herstellung des Gusseisenwerkstoffs für den erfindungsgemäßen Kolbenring zu der Schmelze zugegeben werden.

Weiterhin kann der Gusseisenwerkstoff Blei, Zink, Stickstoff und weitere nicht explizit genannte Inhaltsstoffe in einer Menge von bis zu 0,1 Gew.-% enthalten. Der Anteil an Ausgangsmaterialien, Bestandteilen, Inhaltstoffen, Elementen, Zusatzstoffen kann durch verschiedene, dem Fachmann bekannte Verfahren eingestellt werden. Die chemische Zusammensetzung wird insbesondere in Abhängigkeit vom Gussstückmodul eingestellt.

Zur Verbesserung der Verschleißfestigkeit können die Kolbenringe ebenfalls teil- oder ganzflächig, an ihren Laufflächen und/oder ihren Flankenflächen induktiv gehärtet, nitriert oder beschichtet sein. Durch die Gehalte an Nickel, Kupfer, Zinn und Chrom wird die Korrosionsbeständigkeit des Werkstoffs positiv beeinflusst. Dies ist insbesondere bei 2-Takt Motoren wichtig, weil die Kolbenringe dort aggressiven Medienausgesetzt sind, deshalb ist der erfindungsgemäße Gusseisenwerkstoff bestens als Grundstruktur für einen Kolbenring geeignet.

Bei dem Verfahren zur Herstellung des Gusseisenwerkstoffs für den erfindungsgemäßen Kolbering wird zuerst eine Schmelze hergestellt. Die Schmelze weist bevorzugt die folgende Zusammensetzung in Gew.-% auf: Kohlenstoff 3,0 bis 4,2; Silizium 1,0 bis 3,5; Mangan max. 1,0; Phosphor max. 0,4; Schwefel max. 0,1; Chrom max. 5,0; Kupfer max. 3,0; Magnesium max. 0,08; Zinn max. 0,3; Vanadium max. 1,0, Molybdän max. 0,08; Nickel 1,0 bis 6,0; Rest Eisen und herstellungsbedingte Verunreinigungen. Anschließend wird ein Rohling unter Erstarrung der Schmelze hergestellt.

Der Rohling kann dann gemäß im Stand der Technik bekannten Methoden zu einem Kolbenring weiterverarbeitet werden.

Das Verfahren zur Herstellung des Gusseisenwerkstoffs erfolgt ohne weitere Wärmebehandlung. Bei größeren Abmessungen (Mo 1,5 cm) ist keine zusätzliche Wärmebehandlung erforderlich. Bei kleineren Abmessungen kann ein zusätzliches Anlassen nötig sein, aber ein Vergüten ist nicht mehr notwendig. Das Anlassen erfolgt dann gegebenenfalls bei Temperaturen von < 700 °C.

Fig. 1 zeigt die Gussstruktur eines erfindungsgemäßen Gusseisenwerkstoffs in einer Vergrößerung von 500:1, der mit Nital 2% geätzt worden ist.

Das folgende Beispiel erläutert die Erfindung ohne sie zu beschränken.

### Beispiel

### Gussstückmodul M : 1,5 cm

### Chemische Zusammensetzung:

Das Grundgefüge besteht aus ca. 60 % nadeligem zementreichem und zementitfreiem Ferrit, ca. 20 % Perlit, ca. 10 % Martensit, <3 % Austenit und <7 % Karbiden. Die mechanischen Eigenschaften des Kolbenrings sind wie folgt: Die Härte ist 320HB2,5, die Biegebruchfestigkeit ist >1100 MPa, wobei die exakte Biegebruchfestigkeit aufgrund der hohen Duktilität des Werkstoffs schwer zu ermitteln ist.

Die Gussstruktur des in dem Beispiel aufgezeigten Gusswerkstoffs, der mit Nital 2% geätzt worden ist, ist in Fig. 1 in einer Vergrößerung von 500:1 gezeigt.

## Patentansprüche

1. Kolbenring, der als Grundkörper einen Gusseisenwerkstoff umfasst, **gekennzeichnet durch** eine Matrix, aus einem Mischgefüge, welches nadeligen Ferrit und/oder Martensit mit Anteilen aus Austenit und/oder Perlit umfasst, die >65% nadeligen Ferrit, <5% Austenit, <10% Martensit, < 10% Perlit und < 7% Karbide umfasst, mit der folgenden Zusammensetzung in Gew.-%:
| | |
|---|---|
| C: | 3,0 bis 4,2 |
| Si: | 1,0 bis 3,5 |
| Mn: | max. 1,0 |
| P: | max. 0,4 |
| S: | max. 0,1 |
| Cr: | max. 5,0 |
| Cu: | max. 3,0 |
| Mg: | max. 0,08 |
| Sn: | max. 0,3 |
| Mo: | max. 0,08 |
| V: | max 1,0 |
| Ni: | 1,0 bis 6,0 |
| Rest: Fe und herstellungsbedingte Verunreinigungen. | |

2. Kolbenring gemäß Anspruch 1, **gekennzeichnet durch** die folgende Zusammensetzung des Gusseisenwerkstoffs in Gew.-%:
| | |
|---|---|
| C: | 3,0 bis 4,0 |
| Si: | 1,0 bis 3,0 |
| Mn: | max. 1,0 |
| P: | max. 0,3 |
| S: | max. 0,05 |
| Cr: | max. 0,5 |
| Cu: | 0,5 bis 3,0 |
| Mg: | max. 0,08 |
| Sn: | max. 0,25 |
| V: | max. 1,0 |
| Mo: | max. 0,08 |
| Ni: | 1,0 bis 4,0 |
| Rest: | Fe und herstellungsbedingte Verunreinigungen: |

3. Kolbenring gemäß irgendeinem der vorangehenden Ansprüche 1 oder 2, **dadurch gekennzeichnet, dass** der Ferrit zementitfreien nadeligen Ferrit oder zementithaltigen nadeligen Ferrit und deren Mischungen umfasst.

4. Kolbenring gemäß einem der vorangehenden Ansprüche 1 bis 3, **dadurch gekennzeichnet, dass** der Gusseisenwerkstoff sphärolitisch und/oder , vermiculargraphitisch oder lamellargraphitisch ist.

5. Kolbenring gemäß einem der vorangehenden Ansprüche 1 bis 4, wobei der Gusseisenwerkstoff weiterhin ein Element auf kosten des Einsens enthält, das ausgewählt ist aus der Gruppe, bestehend aus Ti, Nb, Ta, W, Mo, B oder deren Kombinationen.

6. Kolbenring gemäß Anspruch 5, **dadurch gekennzeichnet, dass** das Element in einer Menge von bis zu 0,1 Gew.-% enthalten ist.

7. Kolbenring gemäß irgendeinem der vorangehenden Ansprüche 1 bis 6, wobei der Gusseisenwerkstoff weiterhin einen Zusatzstoff auf kosten des Eisens enthält, der ausgewählt ist aus der Gruppe, bestehend aus Ni, Co, Sb, Ca, Ce, Ta, Sr, Al, La, Ce, Seltenerdmetallen oder deren Kombinationen.

8. Kolbenring gemäß Anspruch 7, **dadurch gekennzeichnet, dass** der Zusatzstoff im Gusseisenwerkstoff in einer Menge von bis zu 0,1 Gew.-% enthalten ist.

9. Kolbenring gemäß irgendeinem der vorangehenden Ansprüche, **dadurch gekennzeichnet, dass** er weiterhin eine Flanken- und Laufflächenbeschichtung umfasst.

## Claims

1. Compression ring, which comprises as base body a material of cast iron, **characterized by** a matrix of a mixed structure, which comprises acicular ferrite and/or martensite having portions of austenite and/or perlite, comprising > 65% acicular ferrite, < 5% austenite, < 10% martensite, < 10% perlite and < 7% carbides, having the following composition in percent by weight:
| | |
|---|---|
| C: | 3.0 to 4.2 |
| Si: | 1.0 to 3.5 |
| Mn: | max. 1.0 |
| P: | max. 0.4 |
| S: | max. 0.1 |
| Cr: | max. 5.0 |
| Cu: | max.3.0 |
| Mg: | max 0.08 |
| Sn: | max. 0.3 |
| Mo: | max. 0.08 |
| V: | max 1.0 |
| Ni: | 1.0 to 6.0 |
| Rest: Fe and contaminations conditional of manufacturing. | |

2. Compression ring according to claim 1, **characterized by** the following composition of the material of cast iron in percent by weight:
| | |
|---|---|
| C: | 3.0 to 4.0 |
| Si: | 1.0 to 3.0 |
| Mn: | max. 1.0 |
| P: | max. 0.3 |
| S: | max. 0.05 |
| Cr: | max. 0.5 |
| Cu: | 0.5 to 3.0 |
| Mg: | max 0.08 |
| Sn: | max. 0.25 |
| V: | max 1.0 |
| Mo: | max. 0.08 |
| Ni: | 1.0 to 4.0 |
| Rest: Fe and contaminations conditional of manufacturing. | |

3. Compression ring according to any of the preceding claims 1 or 2, **characterized in that** said ferrite comprises cementite free acicular ferrite or cementite containing acicular ferrite und their mixtures.

4. Compression ring according to any of the preceding claims 1 to 3, **characterized in that** the material of cast iron is spherolitic and/or, vermicular graphitoidal or lamellar graphitoidal.

5. Compression ring according to any of the preceding claims 1 to 4, wherein the material of cast iron further contains an element selected from the group consisting of Ti, Nb, Ta, W, Mo, B or their combinations, at the expense of said iron.

6. Compression ring according to claim 5, **characterized in that** said element is contained in an amount of up to 0.1 percent by weight.

7. Compression ring according to any of the preceding claims 1 to 6, wherein said material of cast iron further contains an additive selected from the group consisting of Ni, Co, Sb, Ca, Ce, Ta, Sr, Al, La, Ce, rare earth metals or their combinations, at the expense of said iron.

8. Compression ring according to claim 7, **characterized in that** said additive in said raw material of cast iron is contained in amount of up to 0.1 percent by weight.

9. Compression ring according to any of the preceding claims, **characterized in that** it further comprises a flank- and running surface coating.

## Revendications

1. Segment de piston comprenant une fonte en tant que corps de base, **caractérisé par** une matrice de structure mixte comprenant de la ferrite aciculaire et / ou de la martensite avec des parts d'austénite et / ou de perlite, comprenant plus de 65 % de ferrite aciculaire, moins de 5 % d'austénite, moins de 10 % de martensite, moins de 10 % de perlite et moins de 7 % de carbures, avec la composition suivante en % de poids :
| | |
|---|---|
| C : | 3,0 à 4,2 |
| Si : | 1,0 à 3,5 |
| Mn : | max. 1,0 |
| P : | max. 0,4 |
| S : | max. 0,1 |
| Cr : | max. 5,0 |
| Cu : | max. 3,0 |
| Mg : | max. 0,08 |
| Sn : | max. 0,3 |
| Mo : | max. 0,08 |
| V : | max. 1, 0 |
| Ni : | 1, 0 à 6, 0 |
| Reste : Fe et impuretés de fabrication | |

2. Segment de piston selon la revendication 1,
**caractérisé par** la composition suivante de la fonte en % de poids :
| | |
|---|---|
| C : | 3, 0 à 4, 0 |
| Si : | 1, 0 à 3, 0 |
| Mn : | max. 1,0 |
| P : | max. 0,3 |
| S : | max. 0,05 |
| Cr : | max. 0,5 |
| Cu : | 0,5 à 3,0 |
| Mg : | max. 0,08 |
| Sn : | max. 0,25 |
| V : | max. 1,0 |
| Mo : | max. 0,08 |
| Ni : | 1,0 à 4,0 |
| Reste : | Fe et impuretés de fabrication |

3. Segment de piston selon l'une quelconque des revendications 1 ou 2, **caractérisé en ce que** la ferrite est de la ferrite aciculaire exempte de cémentite ou de la ferrite aciculaire contenant de la cémentite et des mélanges de celle-ci.

4. Segment de piston selon l'une des revendications 1 à 3, **caractérisé en ce que** la fonte est sphérolithique et / ou à graphite vermiculaire ou à graphite lamellaire.

5. Segment de piston selon l'une des revendications 1 à 4, où la fonte contient en outre un élément aux dépens du fer, sélectionné dans le groupe composé de Ti, Nb, Ta, W, Mo, B ou des combinaisons de ceux-ci.

6. Segment de piston selon la revendication 5,
**caractérisé en ce que** l'élément est contenu suivant une teneur allant jusqu'à 0,1 % en poids.

7. Segment de piston selon l'une quelconque des revendications 1 à 6, où la fonte contient en outre un additif aux dépens du fer, sélectionné dans le groupe composé de Ni, Co, Sb, Ca, Ce, Ta, Sr, Al, La, Ce, des métaux des terres rares ou des combinaisons de ceux-ci.

8. Segment de piston selon la revendication 7,
**caractérisé en ce que** l'additif est contenu dans la fonte suivant une teneur allant jusqu'à 0,1 % en poids.

9. Segment de piston selon l'une quelconque des revendications précédentes, **caractérisé en ce que** celui-ci comprend en outre un revêtement de flanc et de surface de contact.
